# EUROPÄISCHE PATENTANMELDUNG

(11) **EP 0 203 311 A1**
(43) Veröffentlichungstag der Anmeldung: **03.12.1986**
(21) Anmeldenummer: 86104368.5
(22) Anmeldetag: 29.03.1986
(51) Int. Cl.: B22F 9/04, B22F 3/14

(54) **Verfahren zur Herstellung von Formkörpern mit verbesserten, isotropen Eigenschaften**

(30) Priorität: 24.05.1985 DE 3518706
(71) Anmelder: KERNFORSCHUNGSZENTRUM KARLSRUHE GMBH, D-76050 Karlsruhe (DE)
(72) Erfinder: Politis, Constantin, Dr., D-7500 Karlsruhe 1 (DE); Johnson, William, Prof. Dr., Pasadena CA 91107 (US); Pflumm, Wolfgang, D-7406 Mössingen (DE)

(57) **Zusammenfassung**

@ Die Erfindung betrifft ein Verfahren zur Herstellung von Formkörpern mit verbesserten, isotropen Eigenschaften, hoher Oxidations- und Korrosionsbeständigkeit, hoher Härte und Festigkeit, guter mechanischer Bearbeitbarkeit und hoher Abriebfestigkeit aus elementaren Metallen oder aus Kombinationen mindestens zweier Metalle oder aus Kombinationen eines oder mehrerer Metalle mit einem oder mehreren Halbmetallen und/oder einem oder mehreren Nichtmetallen, bei welchem die Ausgangsmaterialien in metallischer Form oder in Form von Hartstoffen bzw. Gemischen hiervon in einer Hochenergie-Kugelmühle zu feinen Pulvern gemahlen werden, die Pulver danach gepreßt, bei erhöhter Temperatur gesintert oder heißgepreßt und zu Formkörpern verarbeitet werden.

Mit der Erfindung soll ein solches Verfahren bereit gestellt werden, welches Produkte liefert, die praktisch keine makroskopische bzw. offene Porosität aufweisen, und mit welchem mit verhältnismäßig geringem Aufwand an Apparaturen und Kosten Formkörper hoher Dichte, d. h. mit einer Dichte von nahezu 100% TD, hergestellt werden können. Außerdem soll die Umwandlung des kristallinen Zustandes der Materialien in den amorphen Zustand praktisch vollständig sein.

Dies wird dadurch erreicht, daß das trockene Feinmahlen der Pulver unter trockenem, gereinigtem Schutzgas bis zum praktisch vollständigen Verlust ihrer Kristalleigenschaften, nachgewiesen durch Röntgen-Diffraktometrie, fortgesetzt wird und die während des Mahlvorganges, während des Pressens und während des Sinterns entstandene und/oder verwendete Temperatur unterhalb der Temperatur gehalten wird, bei der erstmalig die Kristallisation einsetzt, ausgenommen Formkörper aus NiTi, aus Nb,Sn, aus stöchiometrischen binären, intermetallischen Yttrium-Cobalt-Verbindungen und Gadolinium-Cobalt-Verbindungen und aus Ni₆₀Nb₄₀.

## Beschreibung

Die Erfindung betrifft ein Verfahren zur Herstellung von Formkörpern mit verbesserten, isotropen Eigenschaften, hoher Oxidations- und Korrosionsbeständigkeit, hoher Härte und Festigkeit, guter mechanischer Bearbeitbarkeit und hoher Abriebfestigkeit aus elementaren Metallen oder aus Kombinationen mindestens zweier Metalle oder aus Kombinationen eines oder mehrerer Metalle mit einem oder mehreren Halbmetallen und/oder einem oder mehreren Nichtmetallen, bei welchem die Ausgangsmaterialien in metallischer Form oder in Form von Hartstoffen bzw. Gemischen hiervon in einer Hochenergie-Kugelmühle zu feinen Pulvern gemahlen werden, die Pulver danach gepreßt, bei erhöhter Temperatur gesintert oder heißgepreßt und zu Formkörpern verarbeitet werden. Als Kugelmühle wird hier auch verstanden: Rührwerksmühle, Rührwerkskugelmühle (Attritor),Zentrifugal-Kugelmühle, Zentrifugal-Planetarkugelmühle, Scheiben-Schwingmühle.

Unter Formkörpern sollen im folgenden beispielsweise verstanden werden:
- Formkörper zur Werkzeugherstellung,
- rotationssymmetrische Formkörper für ballistische Anwendungen,
- Zahnräder,
- Achsen,
- zylindrische Formkörper, z. B. zur Prüfung von Eigenschaften, wie z. B. Pellets, Scheiben, Ringe,
- Formkörper für Ringmagnete,
- Kugeln, z. B. für Hochleistungskugellager,
- supraleitende Formkörper, wie Stäbe, Drähte, Bleche, Spulen, und Folien,
- Turbinenschaufeln und Turbinenräder.

Als für diesen Zweck besonders geeignete Metalle sind zu nennen: Al, Ti, Cr, Fe, Co, Ni, Cu, Zr, Nb, Mo, Ru, Rh, V und W.

Besonders brauchbare Halbmetalle bzw. Nichtmetalle sind C, N, B, Ge, Si, S und P.

Bänder aus amorphen Legierungen wurden durch schnelles Abschrecken von schmelzflüssigen Legierungen erhalten. Drähte aus amorphem NiZr wurden aus übereinander geschichteten 1 pm dicken Elementschichten, welche umeinander gewickelt worden sind, gemäß der Rolltechnik, durch wiederholtes Ziehen und Hämmern in einer Stahlumhüllung, die anschließend wieder entfernt wurde, hergestellt. Durch die mechanische Deformierung der gewickelten Nickel- und Zirkonium-Folien und einer anschließenden Wärmebehandlung bei 573 K in einer Argonatmosphäre (1 bis 250 Stunden) erfolgte der Übergang aus dem kristallinen Zustand in den amorphen Zustand durch rasche Diffusion des Nickels (L. Schulz "Amorphous Metals and Nonequilibrium Processing", June 5th to 8th, 1984, Strasbourg, Frankreich).

Die bisher bekannten Verfahren zur Herstellung von Formkörpern aus amorphen Materialien weisen den Nachteil auf, daß die Umwandlung vom kristallinen Zustand in den amorphen Zustand der verwendeten Materialien oft nicht vollständig oder, wenn überhaupt, nur durch sehr aufwendige Verfahrensweise zu erreichen ist.

Der Erfindung liegt daher die Aufgabe zugrunde, ein Verfahren zur Herstellung von Formkörpern mit verbesserten, isotropen Eigenschaften, hoher Oxidations- und Korrosionsbeständigkeit, hoher Härte und Festigkeit, guter mechanischer Bearbeitbarkeit und hoher Abriebfestigkeit zu schaffen, welches Produkte liefert, die praktisch keine makroskopische bzw. offene Porosität aufweisen und mit verhältnismäßig geringem Aufwand an Apparaturen und Kosten hergestellt werden können. Mit dem Verfahren sollen Formkörper hoher Dichte, d. h. mit einer Dichte von nahezu 100 % TD, hergestellt werden können. Außerdem soll die Umwandlung des kristallinen Zustandes der Materialien in den amorphen Zustand praktisch vollständig sein.

Die Aufgabe wird erfindungsgemäß dadurch gelöst, daß das trockene Feinmahlen der Pulver unter trockenem, gereinigtem Schutzgas bis zum praktisch vollständigen Verlust ihrer Kristalleigenschaften, nachgewiesen durch Röntgen-Diffraktometrie, fortgesetzt wird und die während des Mahlvorganges, während des Pressens und während des Sinterns entstandene und/oder verwendete Temperatur unterhalb der Temperatur gehalten wird, bei der erstmalig die Kristallisation einsetzt, ausgenommen Formkörper aus NiTi, aus Nb3 Sn, aus stöchiometrischen binären, intermetallischen Yttrium-Cobalt-Verbindungen und Gadolinium-Cobalt-Verbindungen und aus Ni₆₀^{Nb}₄0'

In einer bevorzugten Ausbildung der Erfindung liegt das Gewichts-Verhältnis "Summe der Kugeln in der Kugelmühle" zu "Pulver" im Bereich zwischen 3 : 1 und 10 : 1. Vorzugsweise beträgt das Volumen des zu mahlenden Pulvers plus dem Volumen der Kugeln 5 Vol.-% bis 15 Vol.-% des Volumens des Mahlraumes in der Kugelmühle. Für die Durchführung des erfindungsgemäßen Verfahrens ist es vorteilhaft, wenn die Verfahrenstemperatur während des Feinmahlens, Pressens, Sinterns und Weiterverarbeitens maximal im Bereich des 0,2- bis 0,6-fachen der Schmelztemperatur liegt. Titan- und Kupfer-Pulver werden im Atomverhältnis 5 % bis 95 % Cu, Rest Ti vorteilhafterweise unterhalb 600 - 650 K gemahlen, gepreßt, gesintert, heißgepreßt, isostatisch-heißgepreßt, warm stranggepreßt oder durch Stoßwellen bzw. Schockwellen oder Schlagpressen verdichtet und weiterverarbeitet. Nb- und Ge-Pulver oder Nb- und Ge- und Al-Pulver oder Nb-, Ge-, Al- und Si-Pulver oder Nb- und Si-Pulver werden unterhalb 570 K gemahlen, gepreßt, gesintert und weiterverarbeitet.

In einer Weiterbildung der Erfindung wird dem feingemahlenen amorphen Pulver vor der Verarbeitung zum Formkörper zusätzlich polykristallines oder mikrokristallines Hartstoffpulver oder keramische Pulver oder Pulver intermetallischer Verbindungen zugemischt und im amorphen Pulver homogen verteilt und werden das amorphe Pulver als Matrix und/oder die zugesetzten Pulver als Dispergenten verwendet.

Zwar wurden durch langes Mahlen von Ni- und Nb-Pulvern oder Y- oder Co-Pulvern oder Gd- und Co-Pulvern oder Nb- und Sn-Pulvern oder Ni- und Ti-Pulvern in einer Hochenergie-Kugelmühle (Mechanical Alloying) bereits binäre intermetallische Verbindungen bzw. binäre Legierungen in amorpher Pulverform erhalten, beispielsweise Ni₆₀Nb₄₀ oder Yttrium-Cobalt-Verbindungen oder Gadolinium-Cobalt-Verbindungen oder Nb₃Sn (Appl. Phys. Lett., Vol. 43 (11), vom 1.12.1983, Seiten 1017 - 1019) oder NiTi (R. B. Schwarz; Fifth International Conference on Rapidly Quenched Metals; Abstracts; Würzburg, 3.-7. September 1984, Seite K 71), doch wurde die Bildung amorpher Legierungspulver nur in den genannten wenigen Fällen beobachtet. Ni₆₀Nb₄₀ wurde beispielsweise in Gegenwart von Luft 14 Stunden lang gemahlen, wonach am Produktmaterial ein niederer, breiter exothermer Kristallisationspeak ermittelt wurde gegenüber den entsprechenden Peaks an Ni60Nb40-Materialien, die auf andere Weise in amorpher Form hergestellt worden sind. Die Herstellung von Formkörpern mit verbesserten isotropen Eigenschaften wurde in diesen Druckschriften,nicht angesprochen.

Das erfindungsgemäße Verfahren kann auch angewendet werden bei Pulvern, die sehr weich und plastisch sind und/oder tiefe Schmelztemperaturen besitzen, wie z. B. Pb-Sn, Pb-In, Ga-In-Pb, wenn man während des Zerkleinerungs- und Amorphisierungsprozesses den Mahlbehälter kühlt. Als Kühlmittel kann z. B. Luft, Wasser oder flüssige Gase, wie z. B. Stickstoff verwendet werden. Es wurden mit flüssigem Stickstoff gute Ergebnisse erreicht beim Amorphisieren von Pd- und Cureichen Ti-Legierungen.

Der Innenraum des Behälters und die Kugeln der Kugelmühle müssen sauber, entfettet und trocken sein. Als Schutzgase können vorteilhaft verwendet werden Helium, Argon, Stickstoff oder Wasserstoff.

In einer Hochenergie-Kugelmühle, deren Mahlbehälter im Innenraum zur Vermeidung eines Totraumes zwischen Boden und Seitenwandung eine Abrundung aufwies, deren Radius größer oder gleich dem Radius der größten Mahlkugel war, wurden die in der folgenden Tabelle aufgeführten Pulvermischungen gemahlen. Solche Mahlbehälter können aus Gerätestahl oder aus Wolframcarbid bestehen. Es können Kugeln verschiedener Radien und Werkstoffe, beispielsweise hochgehärtete Stähle, Hartstoffe oder Hartmetalle, wie z. B. WC/6% Co, verwendet werden. Die Kugeldurchmesser können zwischen 2 mm und 12 mm liegen, je nach dem Durchmesser des Innenraumes des Mahlbehälters (beispielsweise 25 mm bis 50 mm Durchmesser; 50 bis 80 mm Höhe). Als Werkstoffe für die Kugeln und Behälter können aber auch gehärtete Cu-Be-Legierungen oder derselbe Werkstoff wie das zu mahlende Pulver, jedoch zuvor in geeigneter Weise gehärtet, verwendet werden. Im vorliegenden Falle der nachstehend genannten Pulvermischungen erwiesen sich Kugeln von 8 und 10 mm Durchmesser am geeignetsten. Das Gewichts-Verhältnis Kugeln zu Pulver lag bei den einzelnen Versuchen immer im Bereich zwischen 3 zu 1 und 10 zu 1. Als Schutzgas wurde Argon mit einer Reinheit größer als 99,999 % verwendet.

Formkörper, die durch Pressen, Sintern, Heißpressen und isostatisches Heißpressen (HIP) solcher amorpher Pulver hergestellt worden sind, weisen gegenüber auf konventionelle Weise hergestellten Formkörpern aus den gleichen, jedoch kristallinen Materialien einen geringeren Aufwand an Herstellungs-Energie bzw. Apparaturen auf, eine höhere Dichte, nahezu 100 % TD, eine höhere Abriebfestigkeit, bessere elektrische und magnetische Eigenschaften und soweit Supraleitereigenschaften zu erwarten sind, bessere Verarbeitbarkeit und bessere supraleitenden Eigenschaften auf.

Figur 1 zeigt beispielhaft die effektive Partikelgröße in nm von Ti₁₋ₓCuₓ-Pulver als Funktion der Mahldauer in Abhängigkeit der Zusammensetzung der Legierungen in Atomprozenten.

In Fig. 2 sind 6 Röntgendiffraktogramme (Cu Kα-Strahlung) von Ti₁₋ₓCuₓ-Legierungen aufgeführt. Die Kurven zeigen, daß mit ansteigender Cu-Konzentration die Peaks zu höheren 2-Theta-Werten verschoben werden. Aus der Form der Kurven, bzw. der Form der Peaks, geht hervor, daß die Legierungspulver den amorphen Zustand erreicht haben.

Figur 3 zeigt die Entwicklung des Amorphisierungsprozesses der Legierung Ti₅₇Cu₄₃.

Figur 4 zeigt Röntgendiffraktogramme der Legierung Ti₅₇Cu₄₃ und zwar vom amorphen Pulver, nach dem erfindungsgemäßen Verfahren,hergestellt (a), im Vergleich zu dem Diagramm eines durch Abschreckung aus der Schmelze hergestellten amorphen Splats gleicher chemischer Zusammensetzung (b).

Figur 5 zeigt die zur Legierung in Fig. 4 gehörige DTA-Kurve.

Figur 6 zeigt einige weitere Beispiele für DTA-Kurven im Vergleich zueinander (Ti₅₇Cu₄₃; Ti₄₅Cu₅₅; Ti₃₀Cu₇₀).

Figur 7 zeigt Diffraktometer-Aufnahmen eines gesinterten Formkörpers aus Fe₄₀Ni₄₀B₂₀ nach 10 bzw. 12 Stunden Zerkleinerungsdauer (vor dem Sintern) und

Figur 8 die entsprechenden Kurven eines gesinterten Formkör- ^{p}ers aus Ni₄₀Ti₄₀Si₂₀ nach 0, 2 und 20 Stunden.

Figur 9 zeigt ein Beispiel für einen Formkörper, welcher durch Heißpressen hergestellt wurde, der Zusammensetzung Pd₃₄Ti₆₆ nach 20 Stunden Mahldauer, danach heißgepreßt (c) im Vergleich mit der unbehandelten Ausgangsmischung der reinen Komponenten Pd und Ti (a) und im Vergleich mit der Mischung nach einer 3-stündigen Zerkleinerung (b). Man erkennt, daß auch nach dem Heißpressen der Formkörper noch amorph ist.

Untersuchungen mit Differential-Thermo-Analyse (DTA) und Differential-Scanning-Calorimetrie (DSC) zeigen, daß bei gleicher chemischer Zusammensetzung die Kristallisationstemperaturen von solchen amorphen Pulvern sehr nahe an den Kristallisationstemperaturen von amorphen splats oder ribbons (Bänder) liegen, die durch extremes Abschrecken der Schmelze hergestellt wurden.

Die wesentlichen Vorteile bei der Herstellung von amorphen Pulvern durch mechanisches Legieren liegen darin, daß durch Anwendung dieser Technik und durch Verwendung von herkömmlichen Verdichtungs-Praktiken wie Pressen, Sintern, isostatisches Heißpressen, Walzen, Strangpressen und Verdichten durch Anwendung von Explosions-Verfahren, kompakte, amorphe und/oder mikrokristalline Formkörper sich herstellen lassen, wenn die verwendete Temperatur unterhalb der Kristallisationstemperatur liegt. Durch die bekannten Schmelztechniken lassen sich nur amorphe Bänder, Splats, dünne Filme oder zum Teil amorphe Pulver (RSR-Technologie) herstellen, keinesfalls aber 100 % amorphe Körper wie mit dem erfindungsgemäßen Verfahren.

## Patentansprüche

1. Verfahren zur Herstellung von Formkörpern mit verbesserten, isotropen Eigenschaften, hoher Oxidations- und Korrosionsbeständigkeit, hoher Härte und Festigkeit, guter mechanischer Bearbeitbarkeit und hoher Abriebfestigkeit aus elementaren Metallen, oder aus Kombinationen mindestens zweier Metalle oder aus Kombinationen eines oder mehrerer Metalle mit einem oder mehreren Halbmetallen und/oder einem oder mehreren Nichtmetallen, bei welchem die Ausgangsmaterialien in metallischer Form oder in Form von Hartstoffen bzw. Gemischen hiervon in einer Hochenergie-Kugelmühle zu feinen Pulvern gemahlen werden, die Pulver danach gepreßt, bei erhöhter Temperatur gesintert oder heißgepreßt zu Formkörpern verarbeitet werden, dadurch gekennzeichnet, daß
das trockene Feinmahlen der Pulver unter trockenem, gereinigtem Schutzgas bis zum praktisch vollständigen Verlust ihrer Kristalleigenschaften, nachgewiesen durch Röntgen-Diffraktometrie, fortgesetzt wird und die während des Mahlvorganges, während des Pressens und während des Sinterns entstandene und/oder verwendete Temperatur unterhalb der Temperatur gehalten wird, bei der erstmalig die Kristallisation einsetzt, ausgenommen Formkörper aus NiTi, aus Nb₃Sn, aus stöchiometrischen binären, intermetallischen Yttrium-Cobalt-Verbindungen und Gadolinium-Cobalt-Verbindungen und aus Ni₆₀Nb₄₀.

2. Verfahren nach Anspruch 1, dadurch gekennzeichnet, daß das Gewichts-Verhältnis "Summe der Kugeln in der Kugelmühle" zu "Pulver" im Bereich zwischen 3 : 1 und 10 : 1 liegt.

3. Verfahren nach Anspruch 1, dadurch gekennzeichnet, daß das Volumen des zu mahlenden Pulvers plus dem Volumen der Kugeln 5 Vol.-% bis 15 Vol.-% des Volumens des Mahlraumes in der Kugelmühle beträgt.

4. Verfahren nach Anspruch 1, dadurch gekennzeichnet, daß die Verfahrenstemperatur während des Feinmahlens, Pressens, Sinterns und Weiterverarbeitens maximal im Bereich des 0,2- bis 0,6-fachen der Schmelztemperatur liegt.

5. Verfahren nach Anspruch 1, dadurch gekennzeichnet, daß 'Ti- und Cu-Pulver im Atomverhältnis 5 % bis 95 % Cu, Rest Ti unterhalb 600 - 650 K gemahlen, gepreßt, gesintert, heißgepreßt, isostatisch-heißgepreßt, warm stranggepreßt oder durch Stoßwellen bzw. Schockwellen oder Schlagpressen verdichtet und weiterverarbeitet werden.

6. Verfahren nach Anspruch 1, dadurch gekennzeichnet, daß Nb- und Ge-Pulver oder Nb- und Ge- und Al-Pulver oder Nb-Ge-, Al- und Si-Pulver oder Nb- und Si-Pulver unterhalb 570 K gemahlen, gepreßt, gesintert und weiterverarbeitet werden.

7. Verfahren nach Anspruch 1, dadurch gekennzeichnet, daß dem feingemahlenen amorphen Pulver vor der Verarbeitung zum Formkörper zusätzlich polykristallines oder mikrokristallines Hartstoffpulver oder keramische Pulver oder Pulver intermetallischer Verbindungen zumgemischt wird und im amorphen Pulver homogen verteilt wird, und daß das amorphe Pulver als Matrix und/oder die zugesetzten Pulver als Dispergenten verwendet werden.
